# EUROPÄISCHE PATENTSCHRIFT

(11) **EP 1 259 672 B1**
(45) Veröffentlichungstag und Bekanntmachung des Hinweises auf die Patenterteilung: **21.03.2007**
(21) Anmeldenummer: 01903761.3
(22) Anmeldetag: 14.02.2001
(51) Int. Cl.: D06M 13/13, D06M 15/356, D06M 15/59, D06M 15/61

(54) **ANTIKNITTERAUSRÜSTUNG VON CELLULOSEHALTIGEN TEXTILIEN UND WÄSCHENACHBEHANDLUNGSMITTEL**
CREASE RESISTANT FINISHING OF CELLULOSE-CONTAINING TEXTILES, AND LAUNDRY POST-TREATMENT AGENTS
FINISSAGE ANTIFROISSE DE TEXTILES A BASE DE CELLULOSE ET AGENT DE POST-TRAITEMENT POUR LE LINGE

(30) Priorität: 25.02.2000 DE 10008930
(43) Veröffentlichungstag der Anmeldung: 27.11.2002
(73) Patentinhaber: BASF Aktiengesellschaft, 67056 Ludwigshafen (DE)
(72) Erfinder: DETERING, Jürgen, 67117 Limburgerhof (DE); BERTLEFF, Werner, 68519 Viernheim (DE); GUENTHER, Erhard, 67454 Hassloch (DE)
(86) Internationale Anmeldenummer: PCT/EP2001/001607
(87) Internationale Veröffentlichungsnummer: WO 2001/063036

(56) Entgegenhaltungen:
- WO-A-96/26318
- CH-A- 388 246
- US-A- 2 791 484
- IMAI I ET AL: "STUDY ON ALKYL KETENE DIMER AS ASSISTANT TO RESIN-TREATMENT OF CELLULOSIC FABRIC" SEN I GAKKAISHI,TOKYO,JP, Bd. 17, 1961, Seiten 537-546, XP000994626 ISSN: 0037-9875

## Beschreibung

Die Erfindung betrifft ein Verfahren zur Antiknitterausrüstung von cellulosehaltigen Textilien durch Behandeln der Textilien mit einem Ausrüstungsmittel und Trocknen der behandelten Textilien sowie die Verwendung von Wäschenachbehandlungsmitteln zur Antiknitterausrüstung der Textilien.

Cellulosehaltige Textilien werden beispielsweise durch Behandlung mit Kondensationsprodukten aus Harnstoff, Glyoxal und Formaldehyd pflegeleicht ausgerüstet. Die Ausrüstung erfolgt dabei während der Herstellung der textilen Materialien. Bei der Ausrüstung verwendet man häufig weitere Zusätze wie weichmachende Verbindungen. Die so veredelten Textilien besitzen gegenüber den unbehandelten Cellulosetextilien nach dem Waschprozeß den Vorteil, daß sie weniger Knitter und Falten aufweisen, leichter zu bügeln und weicher und glatter sind. Aber bei weitem nicht alle cellulosehaltigen Textilien haben eine derartige Pflegeleichtausrüstung erhalten.

Aus der WO-A-92/01773 ist der Einsatz von microemulgierten Aminosiloxanen in Weichspülern zur Reduzierung der Knitter- und Faltenbildung während des Waschprozesses (Knitterarmausrüstung) bekannt. Gleichzeitig soll durch die Verwendung der Aminosiloxane das Bügeln erleichtert werden.

Aus der WO-A-98/4772 ist ein Verfahren zur Vorbehandlung von textilen Materialien bekannt, wobei man eine Mischung aus einer Polycarbonsäure und einem kationischen Weichmacher auf die textilen Materialien aufbringt. Man erreicht damit einen Knitterschutz.

Aus der EP-A-0 300 525 sind Weichspüler auf Basis von vernetzbaren aminofunktionalisierten Siliconen bekannt, die einen Knitterschutz bzw. einen Bügelleichteffekt für die damit behandelten Textilien bewirken.

In der CH-A-388 246 wird ein Verfahren zur Verbesserung der Naß- und Trockenknitterfestigkeit von celluolosehaltigem Textilgut beschrieben, bei dem das Textilgut mit einem heißen wäßrigen Bad behandelt wird, das ein Metallsalz, insbesondere ein Zinksalz, und ein Vernetzungsmittel für Cellulose enthält. Es wird erwähnt, daß das Textilgut zusätzlich mit einem Keten-Weichmacher behandelt werden kann.

Aus der US-A-5 028 236 ist bekannt, zur Hydrophobierung von Wolle und synthetischen Polyamidfasern Alkylketendimere zu verwenden.

In der DE-A-38 26 769 werden wäßrige Alkylketendimer-Dispersionen, die kationische Stärke als Emulgator enthalten, zur Verbesserung der Oberflächenstruktur und des Griffs von Woll- und Polyamidteppichen eingesetzt.

Außerdem ist bekannt, Alkylketendimere bzw. Reaktionsprodukte von Alkylketendimeren mit kationischen Polymeren zur Oberflächenbelegung von Füllstoffen zu verwenden, vgl. WO-A-92/18695, EP-A-0 451 842 und EP-A-0 445 953. Die so modifizierten Füllstoffe werden beispielsweise bei der Herstellung von Papier eingesetzt. Aus der US-A-4 241 136 ist bekannt, Alkylketendimere in Mischung mit einem kationischen, filmbildenden Polymer zum Beschichten von Glasfasern zu verwenden.

Aus der WO-A-96/26318 sind wäßrige Dispersionen von Alkylketendimeren bekannt, die als Leimungsmittel für Papier verwendet werden. Die Alkylketendimer-Dispersionen enthalten 1 bis 10 Gew.-% eines polymeren Schutzkolloids, bei dem es sich entweder um ein Copolymerisat aus N-Vinylpyrrolidon und mindestens einem quaternierten N-Vinylimidazol oder um Kondensationsprodukte handelt, die durch teilweise Amidierung von Polyethyleniminen mit Monocarbonsäuren und anschließende Kondensation der teilweise amidierten Polyethylenimine mit mindestens bifunktionellen Vernetzern hergestellt werden. Wäßrige Dispersionen von Alkylketendimeren, die beispielsweise mit Hilfe von kationischer Stärke stabilisiert sind und die ggf. weitere Dispergierhilfsmittel wie Ligninsulfonat enthalten, sind bekannte Masseleimungsmittel für Papier, vgl. beispielsweise US-A-4 380 602, US-A-4 654 386, EP-A-0 369 328, EP-A-0 418 015 oder EP-A-0 437 764.

Der vorliegenden Erfindung liegt die Aufgabe zugrunde, ein Verfahren zur Antiknitterausrüstung von cellulosehaltigen Textilien sowie ein Mittel zur Durchführung dieses Verfahrens zur Verfügung zu stellen.

Die Aufgabe wird erfindungsgemäß gelöst mit einem Verfahren zur Antiknitterausrüstung von cellulosehaltigen Textilien durch Behandeln der Textilien mit einem Ausrüstungsmittel und Trocknen der behandelten Textilien, indem man als Ausrüstungsmittel wäßrige Dispersionen von C₁₄-bis C₂₂-Alkylketendimeren, die durch Emulgieren mindestens eines Alkylketendimeren in Gegenwart eines kationischen Emulgators erhältlich sind, einsetzt.

Alkylketendimere sind bekannt. Sie werden hauptsächlich in Form von wäßrigen Dispersionen als Masseleimungsmittel für Papier verwendet. Sämtliche als Leimungsmittel für Papier einsetzbaren Alkylketendimer-Dispersionen, die durch Emulgieren der Alkylketendimere in Gegenwart eines kationischen Emulgators erhalten werden, können für das erfindungsgemäße Verfahren eingesetzt werden. Alkylketendimere werden beispielsweise aus Carbonsäurechloriden durch Abspaltung von Chlorwasserstoff mit tertiären Aminen hergestellt. Geeignete Fettalkylketendimere sind beispielsweise Tetradecyldiketen, Hexadecyldiketen, Octadecyldiketen, Eicosyldiketen, Docosyldiketen, Palmityldiketen, Stearyldiketen, Oleyldiketen und Behenyldiketen. Geeignet sind außerdem Diketene mit unterschiedlichen Alkylgruppen, z.B. Stearylpalmityldiketen, Behenylstearyldiketen, Behenyloleyldiketen oder Palmitylbehenyldiketen. Vorzugsweise verwendet man Stearyldiketen, Palmityldiketen, Behenyldiketen oder Mischungen aus Stearyldiketen und Palmityldiketen oder Mischungen aus Behenyldiketen und Stearyldiketen. Die Diketene sind beispielsweise in Konzentrationen bis zu 60 Gew.-% in den wäßrigen Dispersionen enthalten. Für die Behandlung von cellulosehaltigen Textilien verwendet man beispielsweise Dispersionen, die 0,1 bis 40 Gew.-%, vorzugsweise 0,5 bis 25 Gew.-% eines Alkylketendimeren in dispergierter Form enthalten.

Um stabile wäßrige Dispersionen von Alkylketendimeren zu erhalten, emulgiert man die Alkylketendimeren in Gegenwart mindestens eines Emulgators bzw. Stabilisators. Der bekannteste Emulgator für Alkylketendimere ist kationische Stärke. Sie ist in Mengen von beispielsweise 0,5 bis 5 Gew.-% in den wäßrigen Dispersionen der Alkylketendimeren enthalten. Obwohl man sämtliche handelsübliche kationische Stärken als Emulgator für Alkylketendimere einsetzen kann, ist die Verwendung von solchen kationischen Stärken bevorzugt, die einen Amylopektingehalt von mindestens 95, vorzugsweise 98 bis 100 % aufweisen. Solche Stärken können beispielsweise mit Hilfe einer Fraktionierung üblicher nativer Stärken oder durch Züchtungmaßnahmen aus solchen Pflanzen gewonnen werden, die praktisch reine Amylopektinstärke produzieren, vgl. Günther Tegge, Stärke und Stärkederivate, Behr's-Verlag 1984, Hamburg, S. 157 bis 160. Amylopektinstärke hat eine verzweigte Struktur und besitzt einen hohen Polymerisationsgrad. Die Molekulargewichte (Zahlenmittel) betragen beispielsweise 200 Mio. bis 400 Mio. Für Wachsmaisstärken mit einem Amylopektingehalt von 99 bis 100 % werden in der Literatur durchschnittliche Molmassen (Zahlenmittel) von etwa 320 Mio. angegeben. Der Kationisierungsgrad der Stärke wird mit Hilfe des Substitutionsgrades (D.S.) beschrieben. Dieser Wert gibt die Anzahl der kationischen Gruppen pro Monosaccharideinheit in der kationischen Stärke wieder. Substitutionsgrad (D.S.-Wert) der kationischen Stärken beträgt beispielsweise 0,010 bis 0,150. In den meisten Fällen liegt er unterhalb von 0,045, z.B. weisen die meisten kationischen Stärken einen Substitutionsgrad (D.S) von 0,020 bis 0,040 auf. Bevorzugt in Betracht kommende Stärken mit Amylopektingehalten von mindestens 95 % sind Wachsmaisstärke, Wachskartoffelstärke, Wachsweizenstärke oder Mischungen aus den genannten Stärken in jeweils kationisierter Form. Damit die kationischen Stärken als Emulgator wirksam sind, werden sie üblicherweise in eine in Wasser lösliche Form überführt.

Zu diesem Zweck unterwirft man die Stärken einem oxidativen, enzymatischen oder hydrolytischen Abbau im Gegenwart von Säuren. Außerdem ist ein thermischer Abbau möglich, der beispielsweise durch Erhitzen von wäßrigen Suspensionen von Stärke möglich ist. Das Aufschließen der Stärke wird bevorzugt in einem Jet-Kocher bei Temperaturen in dem Bereich von 100 bis 150°C vorgenommen.

In den wäßrigen Lösungen der abgebauten kationischen Stärke dispergiert man dann beispielsweise C₁₄- bis C₂₂-Alkylketendimere bei Temperaturen oberhalb von 70°C, z.B. in dem Bereich von 70 bis 85°C. Die Alkylketendimeren liegen bei diesen Temperaturen als Schmelze vor und werden in Homogenisatoren unter Einwirkung hoher Scherkräfte in der wäßrigen Lösung der kationischen Stärke dispergiert. Man erhält auf diese Weise wäßrige Dispersionen von Alkylketendimeren mit einem mittleren Teilchendurchmesser von beispielsweise 0,5 bis 2,5, vorzugsweise 0,8 bis 1,5 µm. Das Dispergieren der Alkylketendimeren in Wasser kann gegebenenfalls zusätzlich in Gegenwart von Ligninsulfonsäure, Kondensationsprodukten aus Formaldehyd und Naphthalinsulfonsäure, Styrolsulfonsäuregruppen enthaltenden Polymeren oder den Alkalimetall- und/oder Ammoniumsalzen der genannten Sulfonsäuregruppen enthaltenden Verbindungen erfolgen. Diese Stoffe wirken als Dispergiermittel und stabilisieren die entstehenden Alkylketendimer-Dispersionen. Falls solche Dispergiermittel bei der Herstellung der Alkylketendimer-Dispersionen eingesetzt werden, betragen die Mengen beispielsweise 0,01 bis 1, vorzugsweise 0,02 bis 0,2 Gew.-%, bezogen auf die wäßrigen Dispersionen. Der Gehalt der wäßrigen Alkylketendimer-Dispersionen an abgebauter kationischer Stärke beträgt beispielsweise 0,5 bis 5, vorzugsweise 1 bis 3 Gew.-%.

Bei der Herstellung der Alkylketendimer-Dispersionen kann man gegebenenfalls noch andere übliche Schutzkolloide mitverwenden, die bei der Herstellung von Alkylketendimer-Dispersionen bisher verwendet worden sind, wie wasserlösliche Celluloseether, Polyacrylamide, Polyvinylalkohole, Polyvinylpyrrolidone, Polyamide, Polyamidoamine sowie Mischungen der genannten Verbindungen. Die Alkylketendimer-Dispersionen können zur Stabilisierung gegebenenfalls weitere Stoffe enthalten, wie C₁- bis C₁₀-Carbonsäuren, z.B. Ameisensäure, Essigsäure oder Propionsäure. Die Mengen dieser Zusätze betragen beispielsweise 0,01 bis 1 Gew.-%, bezogen auf die Dispersion. Die Alkylketendimer-Dispersionen können gegebenenfalls noch übliche Biozide enthalten.

Als Ausrüstungsmittel werden mit besonderem Vorteil wäßrige Dispersionen von Alkylketendimeren eingesetzt, die durch Emulgieren von Alkylketendimeren im Gegenwart von 1 bis 20 Gew.-%, bezogen auf Alkylketendimere, eines Emulgators aus
(a) einem Copolymerisat aus 5 bis 80 Mol.-% N-Vinylpyrrolidon und 95 bis 20 Mol.-% mindestens eines quaternierten N-Vinylimidazols mit einem K-Wert von mindestens 20 (bestimmt nach H. Fikentscher in 0,5 m wäßriger Kochsalzlösung bei einer Polymerkonzentration von 0,1 Gew.-% und einer Temperatur von 25°C) und/oder
(b) einem Kondensationsprodukt, das durch teilweise Amidierung von Polyethyleniminen mit Monocarbonsäuren und anschließende Kondensation der teilweise amidierten Polyethylenimine mit mindestens einem bifunktionellen Vernetzer zugänglich ist, wobei die Kondensationsprodukte in 20 gew.-%iger wäßriger Lösung bei 20°C eine Viskosität von mindestens 100 mPas haben,
erhältlich sind.

Derartige wäßrige Dispersionen von Alkylketendimeren sind aus der WO-A-96/26318 bekannt. Beispiele für quaternierte N-Vinylimidazole, die als Comonomere zur Herstellung der N-Vinylpyrrolidoncopolymerisate in Betracht kommen, sind mit C₁-bis C₁₈-Alkylhalogeniden quaternisiertes 1-Vinylimidazol, Salze von 1-Vinylimidazol mit Mineralsäuren wie Schwefelsäure oder Salzsäure, mit C₁-bis C₁₈-Alkylhalogeniden quaternisiertes 2-Methyl-1-vinylimidazol, 3-Methyl-1-vinylimidazoliumchlorid, 3-Benzyl-1-vinylimidazoliumchlorid, 3-Ethyl-1-vinylimidazolium-methosulfat und 2-Methyl-1-vinylimidazolium-methosulfat. Die Copolymerisate des N-Vinylpyrrolidons können auch mehrere verschiedene quaternierte N-Vinylimidazole einpolymerisiert enthalten, z.B. 1-Vinylimidazoliumchlorid und 2-Methyl-1-vinylimidazoliumethosulfat. Die quaternierten N-Vinylimidazole können beispielsweise mit Hilfe der folgenden Formel charakterisiert werden: in der
- R, R¹, R² =: H, C₁- bis C₄-Alkyl oder Phenyl,
- R³ =: H, C₁- bis C₁₈-Alkyl oder Benzyl und
- X⊖: ein Anion ist,

Die N-Vinylpyrrolidoncopolymerisate enthalten vorzugsweise 20 bis 95 Gew.-% eines quaternierten N-Vinylimidazols der Formel I einpolymerisiert. Der K-Wert der Copolymerisate beträgt mindestens 20 und liegt vorzugsweise in dem Bereich von 40 bis 80. Die K-Werte der N-Vinylpyrrolidoncopolymerisate werden nach H. Fikentscher in 0,5 m wäßriger Kochsalzlösung bei einer Polymerkonzentration von 0,1 Gew.-% und einer Temperatur von 25°C bestimmt. Bevorzugt eingesetzte Copolymerisate des N-Vinylpyrrolidons enthalten als Comonomer mit Methylchlorid quaternisiertes Vinylimidazol oder mit Methylchlorid quaterniertes 2-Methyl-1-vinylimidazol.

Die außerdem bevorzugt als Emulgator für die Herstellung von wäßrigen Dispersionen von Alkylketendimeren in Betracht kommenden Kondensationsprodukte sind erhältlich durch Umsetzung von teilweise amidierten Polyalkylenpolyaminen oder partiell amidierten Polyethyleniminen mit Vernetzern. Vorzugsweise kommen als Emulgator solche Kondensationsprodukte in Betracht, die durch eine 2-stufige Umsetzung von Polyethyleniminen mit C₁-bis C₁₈-Monocarbonsäure zu partiell amidierten Polyethyleniminen und anschließende Vernetzung der teilweise amidierten Polyethylenimine erhältlich sind. Zur Herstellung der partiell amidierten Polyethylenimine kann man beispielsweise auch Alkyldiketene einsetzen, z.B. Stearyldiketen, Palmityldiketen, Lauryldiketen, Oleyldiketen, Behenyldiketen oder Gemische von Diketenen. Die Polyethylenimine werden in der ersten Verfahrensstufe teilweise amidiert, so daß beispielsweise 0,1 bis 90, vorzugsweise 1 bis 30 % der amidierbaren Stickstoffatome der Polyethylenimine als Amidgruppe vorliegen. Bei der Amidierung tritt keine Verknüpfung von Polyethyleniminmolekülen ein. Eine solche Verknüpfung tritt erst bei der nachfolgenden Umsetzung der teilweise amidierten Polyethylenimine mit mindestens bifunktionellen Vernetzern ein.

Die bei der Kondensation eingesetzten Polyethylenimine haben z.B. 10 bis 50 000, vorzugsweise 100 bis 5000 Ethylenimineinheiten.

Geeignete Vernetzer für die Herstellung der Kondensationsprodukte sind beispielsweise Epihalogenhydrine, insbesondere Epichlorhydrin sowie α,ω-Bis(Chlorhydrine) von Polyalkylenglykolethern und die daraus durch Behandlung mit Basen erhältlichen α,ω-Bis-(Epoxide) von Polyalkylenglykolethern. Die Chlorhydrinether werden beispielsweise dadurch hergestellt, daß man Polyalkylenglykole im Molverhältnis 1 zu mindestens 2 bis 5 mit Epichlorhydrin umsetzt. Geeignete Polyalkylenglykole sind beispielsweise Polyethylenglykol, Polypropylenglykol und Polybutylenglykole sowie Blockcopolymerisate von C₂-bis C₄-Alkylenoxiden. Die mittleren Molmassen M_{w} der Polyalkylenglykole betragen z.B. 200 bis 6000 und liegen vorzugsweise in dem Bereich von 300 bis 2000 g/mol. Andere geeignete Vernetzer sind beispielsweise α,ω- oder vicinale Dichloralkane, beispielsweise 1,2-Dichlorethan, 1,2-Dichlorpropan, 1,3-Dichlorpropan, 1,4-Dichlorbutan und 1,6-Dichlorhexan. Beispiele für weitere Vernetzer sind die Umsetzungsprodukte von mindestens 3wertigen Alkoholen mit Epichlorhydrin zu Reaktionsprodukten, die mindestens zwei Chlorhydrin-Einheiten aufweisen, z.B. verwendet man als mehrwertige Alkohole Glycerin, ethoxylierte oder propoxylierte Glycerine, Polyglycerine mit 2 bis 15 Glycerin-Einheiten im Molekül sowie gegebenenfalls ethoxylierte und/oder propoxylierte Polyglycerine. Außerdem eignen sich als Vernetzer blockierte Isocyanat-Gruppen enthaltende Verbindungen, z.B. Trimethylhexamethylendiisocyanat blockiert mit 2,2,3,6-Tetramethylpiperidinon-4.

Pro Gew.-Teil der jeweils teilweise amidierten Polyalkylenpolyamine oder Polyethylenimine setzt man 0,001 bis 10, vorzugsweise 0,01 bis 3 Gew.-Teile eines mindestens bifunktionellen Vernetzers um. Die Vernetzung der partiell amidierten Verbindungen erfolgt bei Temperaturen von 0 bis 200, vorzugsweise 50 bis 80°C. Die Reaktion kann in Substanz oder bevorzugt in einem Lösemittel vorgenommen werden. Bevorzugtes Lösemittel ist hierbei Wasser. Die Vernetzung erfolgt vorzugsweise in dem pH-Bereich von 10 bis 14, meistens von 10 bis 12. Hierzu kann es erforderlich sein, während der Kondensationsreaktion eine Base oder ein Gemisch von Basen zuzusetzen. Geeignete Basen für diese Reaktion sind beispielsweise Natronlauge, Kalilauge, Calciumhydroxid, tertiäre Amine wie Triethylamin, Triethanolamin oder Tri-n-propylamin. Bevorzugt verwendet man als Base Natriumhydroxid. Besonders bevorzugt sind Kondensationsprodukte, die durch teilweise Amidierung von Polyethyleniminen mit 10 bis 50 000 Ethylenimin-Einheiten mit Monocarbonsäuren und Kondensation der teilweise amidierten Polyethylenimine mit Epichlorhydrin, α,ω-Bis(chlorhydrin)polyalkylenglykolethern, α,ω-Bis(glycidyl)ether von Polyalkylenglykolen, α,ω-Dichlorpolyalkylenglykolen, α,ω- oder vicinalen Dichloralkanen oder deren Mischungen erhältlich sind, wobei man auf ein Gew.-Teil eines teilweise amidierten Polyethylenimins 0,01 bis 3 Gew.-Teile mindestens eines Vernetzers einsetzt. Die vernetzten Polyethylenimine haben beispielsweise als 20 gew.-%ige wäßrige Lösung bei 20°C eine Viskosität von mindestens 100 mPas (gemessen mit einem Brookfield-Viskosimeter RVT).

Für die Antiknitterausrüstung werden bevorzugt solche wäßrigen Dispersionen von Alkylketendimeren eingesetzt, die 10 bis 18 Gew.-%, bezogen auf Alkylketendimere, eines Emulgators enthalten. Bevorzugte Emulgatoren sind hierbei die o.g. Copolymerisate (a) und die Kondensationsprodukte (b).

Die wäßrigen Dispersionen von Alkylketendimeren können zusätzlich bis zu 5 Gew.-%, bezogen auf Alkylketendimere, eines Stabilisators enthalten. Als Stabilisator kommen vorzugsweise Ligninsulfonate, quartäre Ammoniumsalze, Naphthalinsulfonsäure-Formaldehyd-Kondensate, Alkylsulfate, Alkylsulfonate, sulfonierte Polystyrole, Carbonsäuren, Sorbitanester, Polycarbonsäuren mit Molmassen von 300 bis 20 0000, Polyvinylsulfonate, Polyvinylalkohole, Polyamidosulfonsäuren, Salze der genannten Säuregruppen enthaltenden Verbindungen oder Mischungen der genannten Verbindungen in Betracht.

Für das erfindungsgemäße Verfahren eignen sich auch solche wäßrigen Dispersionen von Alkylketendimeren, die allein mit Hilfe eines anionischen Emulgators dispergiert sind. Geeignete anionische Dispergiermittel sind beispielsweise Kondensationsprodukte aus Naphthalin und Formaldehyd, Kondensationsprodukte aus Phenol, Phenolsulfonsäure und Formaldehyd, Kondensationsprodukte aus Naphthalinsulfonsäure, Formaldehyd und Harnstoff, Kondensationsprodukte aus Phenol, Phenolsulfonsäure, Formaldehyd und Harnstoff sowie Homopolymerisate monoethylenisch ungesättigter Carbonsäuren, Homopolymerisate monoethylenisch ungesättigter Sulfonsäuren sowie Copolymerisate aus (i) hydrophoben monoethylenisch ungesättigten Monomeren und (ii) monoethylenisch ungesättigten Carbonsäuren, monoethylenisch ungesättigten Sulfonsäuren und monoethylenisch ungesättigten Phosphonsäuren. Die anionischen Dispergiermittel werden beispielsweise in Mengen von 0,05 bis 10, vorzugsweise 0,1 bis 5 Gew.-%, bezogen auf Alkylketendimere, eingesetzt. Die anionischen Dispergiermittel können sowohl in Form der freien Säuren als auch in Form der Alkalimetall-, Erdalkalimetall- und/oder Ammoniumsalze verwendet werden. Die Molmasse M_{w} der Kondensationsprodukte liegt vorzugsweise in dem Bereich von 1000 bis 30 000. Die Homo- und Copolymerisate haben z.B. Molmassen M_{w} von 800 bis 250 000, vorzugsweise 1200 bis 100 000. Bevorzugt in Betracht kommende anionische Emulgatoren sind Kondensationsprodukte aus Naphtalinsulfonsäure und Formaldehyd, Homopolymerisate der Acrylsäure und Copolymerisate aus Isobuten, Diisobuten, Styrol oder deren Mischungen und Acrylsäure, Methacrylsäure, Maleinsäure, Halbester von Maleinsäure oder deren Mischungen sowie die wasserlöslichen Salze solcher Polymerisate. Bevorzugt eingesetzte Copolymerisate enthalten die Comonomeren im Molverhältnis 1:1 einpolymerisiert.

Gegenstand der Erfindung ist außerdem die Verwendung von wäßrigen Dispersionen von C₁₄-bis C₂₂-Alkylketendimeren, die durch Emulgieren mindestens eines Alkylketendimeren in Gegenwart eines kationischen Emulgators erhältlich sind, als Ausrüstungsmittel zur Antiknitterausrüstung von cellulosehaltigen Textilien. Die wäßrigen Dispersionen von Alkylketendimeren können in unterschiedlicher Weise eingesetzt werden. So ist es beispielsweise möglich, im Zusammenhang mit der Textilherstellung die Textilien mit dem Ausrüstungsmittel zu behandeln. Textilien, die noch nicht oder nur unzureichend mit Ausrüstungsmittel behandelt worden sind, können beispielsweise vor dem Waschen mit einer wäßrigen Dispersion von Alkylketendimeren behandelt werden. Es ist aber auch möglich, die Textilien nach der Wäsche mit einer wäßrigen Dispersion von Alkylketendimeren zu behandeln. Hierfür benötigt man jeweils unterschiedliche Formulierungen. Bei der Vorbehandlung wird eine Textilwäsche-Vorbehandlungsformulierung eingesetzt, die außer einem dispergierten C₁₄-bis C₂₂-Alkylketendimeren 0,1 bis 25 Gew.-%, bezogen auf die Formulierung, eines oberflächenaktiven Mittels enthält.

Bei der Vorbehandlung werden die cellulosehaltigen Textilien beispielsweise mit den wäßrigen Dispersionen von Alkyketendimeren besprüht, wobei die Auftragsmenge beispielsweise 0,01 bis 10 Gew.-%, vorzugsweise 0,1 bis 7, besonders bevorzugt 0,3 bis 4 Gew.-%, bezogen auf das Gewicht des trockenen Textilguts, betragen kann. Das Ausrüstungsmittel kann aber auch dadurch auf das Textilgut appliziert werden, indem man die Textilien in ein Bad taucht, das 0,1 bis 10 Gew.-%, vorzugsweise 0,3 bis 5 Gew.-%, eines Alkylketendimeren in Form einer wäßrigen Dispersion enthält. Das Textilgut wird entweder nur kurzzeitig in die wäßrige Dispersion eines Alkylketendimeren getaucht oder kann auch darin für einen Zeitraum von beispielsweise 1 bis 30 Minuten verweilen.

Die Textilien, die mit einer wäßrigen Dispersion mindestens eines Alkylketendimeren behandelt worden sind, entweder durch Sprühen bzw. durch Tauchen, werden gegebenenfalls abgedrückt und getrocknet. Das Trocknen kann hierbei an der Luft erfolgen oder auch in einem Trockner oder auch dadurch, daß man das behandelte Textilgut heiß bügelt. Durch das Trocknen wird das Ausrüstungsmittel auf dem Textilgut fixiert. Die hierfür jeweils günstigsten Bedingungen können leicht mit Hilfe von Versuchen bestimmt werden. Die Temperaturen beim Trocknen, einschließlich des Bügelns, betragen beispielsweise 40 bis 150, vorzugsweise 60 bis 110°C. Für das Bügeln eignet sich insbesondere das Baumwollprogramm des Bügeleisens. Die Textilien, die nach dem oben beschriebenen Verfahren mit einer wäßrigen Dispersion von Alkylketendimeren vorbehandelt worden sind, weisen einen ausgezeichneten Knitter- und Faltenschutz auf, der über mehrere Wäschen bestehen bleibt. Ein Bügeln , der Textilien nach einer Wäsche ist häufig nicht mehr erforderlich.

Die wäßrige Textilwäsche-Vorbehandlungsformulierung besteht beispielsweise aus einer wäßrigen Dispersion, die 0,1 bis 40 Gew.-%, vorzugsweise 0,5 bis 25 Gew.-% Alkylketendimer in dispergierter Form enthält und 1 bis 20 Gew.-%, bezogen auf Alkylketendimer, eines nichtionischen, anionischen und/oder kationischen Dispersionshilfsstoffs bzw. Stabilisators. Zusätzlich können auch andere Inhaltsstoffe wie Silicone, bevorzugt amingruppenhaltige Silicone oder Silicontenside, Weichmacher oder Gleitmittel wie oxidierte Polyethylene oder paraffinhaltige Wachse und Öle oder auch weichmachende kationische Tenside in der Formulierung in einer Menge bis zu 25 Gew.-%, bezogen auf die Formulierung, enthalten sein. Voraussetzung ist dabei jedoch, daß keine Unverträglichkeit zwischen den einzelnen Komponenten auftritt.

Falls die Vorbehandlungsformulierung auf das Textilgut gesprüht wird, kann die Formulierung zusätzlich ein Sprühhilfsmittel enthalten. In manchen Fällen kann es außerdem von Vorteil sein, der Formulierung Alkohole wie Ethanol, Isopropanol, Ethylenglykol oder Propylenglykol zuzusetzen. Weitere übliche Bestandteile einer Textilwäsche Vorbehandlungsformulierung sind Duft- und Farbstoffe, Stabilisatoren, Faser- und Farbschutzadditive, Viskositätsmodifizierer, Soil-Release-Additive, Korrosionsschutzadditive, Bakterizide und Konservierungsmittel in den hierfür üblichen Mengen.

Im Falle der Nachbehandlung von Textilien erfolgt der Einsatz der wäßrigen Dispersionen von Alkylketendimeren im sogenannten Weich- oder Pflegespülgang nach dem Hauptwaschgang beim Waschen von Textilien. Diese Behandlung kann sowohl bei der Fertigstellung der textilen Materialien oder auch bei der Haushaltswäsche vorgenommen werden. Die zuletzt genannte Anwendung wird dabei bevorzugt.

Die Konzentration der Alkylketendimeren in der Spülflotte beträgt beispielsweise 10 bis 5000 ppm und liegt vorzugsweise in dem Bereich von 50 bis 1000 ppm. Für einen Weich- bzw. Pflegespüler typische Inhaltsstoffe können ggf. in der Spülflotte vorhanden sein. Auch die in dieser Weise nachbehandelten Textilien besitzen nach dem Trocknen im Wäschetrockner einen sehr guten Knitterschutz, der mit den bereits oben beschriebenen positiven Auswirkungen auf das Bügeln verbunden ist. Der Knitterschutz kann durch ein einmaliges kurzes Bügeln der Textilien nach dem Trocknen noch deutlich verstärkt werden. Ein ähnlicher Effekt wird erzielt, wenn man bei der Textilherstellung das Trocknen der behandelten Ware bei Temperaturen von 60 bis 180°C durchführt.

Bei den oben beschriebenen Ausrüstungsvarianten verwendet man die Alkylketendimeren z.B. in Mengen von 0,01 bis 10 Gew.-%, bezogen auf das Gewicht der Textilien. Die Ausrüstungsmittel werden vorzugsweise dem Nachspülbad der Waschmaschine bei der Haushaltswäsche zugesetzt. Da der Ausrüstungseffekt nach mehreren Wäschen nachläßt, setzt man die Ausrüstungsmittel beispielsweise erst nach der vierten bis sechsten Wäsche dem Nachspülbad zu und erhält auf diese Weise wieder die ursprüngliche Ausrüstungsqualität. Die Ausrüstungsmittel können auch nach jeder Wäsche dem Nachspülbad zugesetzt werden, ebenso ist es möglich, das Ausrüstungsmittel nach der zweiten, dritten, fünften, siebten oder zehnten Wäsche dem Nachspülbad zuzusetzen und so wieder die Ausrüstung des Textils gut auf das ursprüngliche Niveau anzuheben.

Gegenstand der Erfindung ist außerdem die Verwendung von Wäschenachbehandlungsmitteln, die
a) 0,1 bis 40 Gew.-% eines C₁₄- bis C₂₂-Alkylketendimeren als wäßrige Dispersion, die durch Emulgieren des Alkylketendimeren in Gegenwart eines kationischen Emulgators erhältlich ist,
b) 0,1 bis 50 Gew.-% eines Weichspülers und
c) 0 bis 25 Gew.-% mindestens eines nichtionischen Tensids und Wasser zur Ergänzung auf 100 Gew.-%
enthalten, zur Antiknitterausrüstung von cellulosehaltigen Textilien.

Die Bestandteile der oben beschriebenen Vorbehandlungsformulierung können auch im Weichspüler des Wäschenachbehandlungsmittels enthalten sein. Die Weichspüler enthalten beispielsweise aminofunktionalisierte Silicone oder andere Weichmacher wie kationische Tenside oder Gleitmittel. Für die Antiknitterausrüstung bevorzugt zu verwendende Wäschenachbehandlungsmittel enthalten beispielsweise
a) 0,1 bis 40, vorzugsweise 1 bis 25 Gew.-% eines C₁₄- bis C₂₂-Alkylketendimeren als wäßrige Dispersion, die durch Emulgieren des Alkylketendimeren in Gegenwart eines kationischen Emulgators erhältlich ist,
b) 0,1 bis 40 Gew.-% mindestens eines kationischen Tensids aus der Gruppe der quartären Diesterammoniumsalze, der quartären Tetraalkylammoniumsalze, der quartären Diamidoammoniumsalze, der Amidoaminoester und der Imidazoliumsalze und gegebenenfalls.
c) bis zu 50 Gew.-% mindestens eines nichtionischen Tensids und Wasser zur Ergänzung auf 100 Gew.-%.

Geeignete kationische Tenside, die vorzugsweise in einer Menge von 3 bis 30 Gew.-% in der Textilwäsche Nachbehandlungsformulierung vorhanden sind, sind beispielsweise quartäre Diesterammoniumsalze, die zwei C₁₁- bis C₂₂-Alk(en)ylcarbonyl-oxy-(mono-bis pentamethylen)-Reste und zwei C₁- bis C₃-Alkyl- oder -Hydroxyalkylreste am quartären N-Atom aufweisen und als Gegenion beispielsweise Chlorid, Bromid, Methosulfat oder Sulfat tragen.

Quartäre Diesterammoniumsalze sind weiterhin insbesondere solche, die einen C₁₁- bis C₂₂-Alk(en)ylcarbonyl-oxy-trimethylen-Rest, der am mittleren C-Atom der Tri-methylen-Gruppierung einen C₁₁- bis C₂₂-Alk(en)ylcarbonyl-oxy-Rest trägt, und drei C₁- bis C₃-Alkyl- oder -Hydroxyalkylreste am quartären N-Atom aufweisen und als Gegenion beispielsweise Chlorid, Bromid, Methosulfat oder Sulfat tragen.

Quartäre Tetraalkylammoniumsalze sind insbesondere solche, die zwei C₁- bis C₆-Alkyl-Reste und zwei C₈- bis C₂₄-Alk(en)yl-Reste am quartären N-Atom aufweisen und als Gegenion beispielsweise Chlorid, Bromid, Methosulfat oder Sulfat tragen.

Quartäre Diamidoammoniumsalze sind insbesondere solche, die zwei C₈- bis C₂₄-Alk(en)ylcarbonyl-amino-ethylen-Reste, einen Substituenten ausgewählt aus Wasserstoff, Methyl, Ethyl und Polyoxyethylen mit bis zu 5 Oxyethylen-Einheiten und als vierten Rest eine Methylgruppe am quartären N-Atom aufweisen und als Gegenion beispielsweise Chlorid, Bromid, Methosulfat oder Sulfat tragen.

Amidoaminoester sind insbesondere tertiäre Amine, die als Substituenten am N-Atom einen C₁₁- bis C₂₂-Alk(en)ylcarbonylamino-(mono- bis trimethylen)-Rest, einen C₁₁- bis C₂₂-Alk(en)ylcarbonyl-oxy-(mono- bis trimethylen)-Rest und eine Methylgruppe tragen.

Imidazoliniumsalze sind insbesondere solche, die in der 2-Position des Heterocyclus einen C₁₄- bis C₁₈-Alk(en)ylrest, am neutralen N-Atom einen C₁₄- bis C₁₈-Alk(en)yl-carbonyl-(oxy oder amino)-ethylen-Rest und am die positive Ladung tragenden N-Atom Wasserstoff, Methyl oder Ethyl tragen, Gegenionen sind hierbei beispielsweise Chlorid, Bromid, Methosulfat oder Sulfat.

Die Textilwäsche-Nachbehandlungsformulierung kann außerdem die in Weichspülern übliche Zusatzstoffe in den üblichen Mengen enthalten, z.B. nichtionische Tenside, Duft- und Farbstoffe, Stabilisatoren, Faser- und Farbschutzadditive, Viskositätsmodifizierer, Soil-Release-Additive, Korrosionsschutzadditive, Bakterizide und Konservierungsmittel.

### Beispiele

Die Prozentangaben in den Beispielen bedeuten Gew.-%, sofern sich aus dem Zusammenhang nichts anderes ergibt.

### Folgende Ausrüstungsmittel wurden verwendet:

### Ausrüstungsmittel A

1 %ige wäßrige Dispersion eines C₁₆/C₁₈-Alkylketendimeren und kationischer Wachsmaisstärke (N-Gehalt 0,063 %) im Gewichtsverhältnis 6:1,5.

### Ausrüstungsmittel B

1 %ige wäßrige Dispersion eines C₁₆/C₁₈-Alkylketendimeren und modifiziertem Polyethylenimin im Gewichtsverhältnis 6:1. Das modifizierte Polyethylenimin wurde dadurch hergestellt, daß man 258 g eines wasserfreien Polyethylenimins, das 420 Ethylenimineinheiten enthielt, mit 43,7 g Valeriansäure mischte und 8 Stunden auf eine Temperatur von 150 bis 180°C erhitzte, wobei man fortlaufend Wasser aus dem Reaktionsgemisch abdestillierte. Nach dem Abkühlen wurde das Reaktionsprodukt in Wasser aufgenommen und der Feststoffgehalt der Lösung auf 25 % eingestellt. Man gab dann 75 g einer 22 %igen wäßrigen Lösung eines Bis(chlorhydrin)-Polyethylenoxids mit 10 Ethylenoxideinheiten zu und erhitzte das Reaktionsgemisch so lange, bis die Viskosität (gemessen bei 20°C und einer Konzentration von 21,6 %) 790 mPas betrug.

### Ausrüstungsmittel C

1 %ige wäßrige Dispersion eines C_{16/}C₁₈-Alkylketendimeren und kationischer Wachsmaisstärke (N-Gehalt 0,33 %) im Gewichtsverhältnis 6:1,5.

### Beispiel 1 bis 3

Flächengebilde aus Baumwolle der in Tabelle 1 jeweils angegebenen Größe mit einem Flächengewicht von 160 g/m² wurden mit dem Ausrüstungsmitteln A, B, und C beidseitig besprüht, so daß die Auftragsmenge 2 %, bezogen auf das jeweilige Gewicht des trockenen Textilguts betrug, und dann in leicht feuchtem Zustand heiß gebügelt, wobei man das Baumwollprogramm des Bügeleisens benutzte.

Die so behandelten Gewebeproben wurden zum Vergleich mit unbehandelten Gewebeproben gleicher Größe und Ballastgewebe mit einem Flüssigwaschmittel bei 40°C in einer automatischen Haushaltswaschmaschine (Beladung zwischen 1,5 und 3,0 kg) gewaschen und anschließend in einem Trommeltrockner getrocknet. Das Waschen und Trocknen wurde fünfmal hintereinander durchgeführt. Zur Anwendung kam ein Standard Wasch-bzw. Standard-Trocknungsprogramm (Programm Buntwäsche 40°C bzw. Programm Schranktrocken). Nach dem fünften Zyklus erfolgte eine visuelle Benotung der flächigen Gewebeproben in Anlehnung an die AATCC Test Methode 124, wobei die Note 1 bedeutet, daß das Gewebe sehr knittrig ist und viele Falten aufweist, während die Note 5 für knitter- und faltenfreies Gewebe vergeben wird. Die mit dem Ausrüstungsmitteln A, B, und C behandelten Gewebeproben erhielten Noten zwischen 3 und 4. Im Gegensatz dazu lagen die Noten für die unbehandelten Gewebeproben zwischen 1 und 1,5, vgl. Tabelle 1.

**Tabelle 1**

| | BW¹⁾ (40 cm x 40 cm) Beladung 1,5 kg | BW (40 cm x 40 cm) Beladung 3,0 kg | BW (40 cm x 80 cm) Beladung 1,5 kg |
|---|---|---|---|
| unbehandelt | 1 | 1 | 1 |
| A | 3,5 | 3 | 3 |
| B | 4 | 4 | 4 |
| C | 3,5 | 3 | 3,5 |

| | | | |
|---|---|---|---|
| ¹⁾BW: Baumwolle | | | |

Von den einzelnen Gewebeproben wurde der Trockenknittererholungswinkel nach DIN 53890 nach fünf Waschzyklen bestimmt. Je größer der Erholungswinkel ist, desto wirksamer ist die Dispersion. Die hierbei erhaltenen Ergebnisse sind in Tabelle 2 angegeben.

**Tabelle 2**

| BW (40 cm x 40 cm) Beladung 1,5 kg | Knittererholungswinkel Σ (Kette u. Schuß) |
|---|---|
| unbehandelt | 104° |
| A | 137° |
| B | 152° |
| C | 143° |

## Patentansprüche

1. Verfahren zur Antiknitterausrüstung von cellulosehaltigen Textilien durch Behandeln der Textilien mit einem Ausrüstungsmittel und Trocknen der behandelten Textilien, **dadurch gekennzeichnet, daß** man als Ausrüstungsmittel wäßrige Dispersionen von C₁₄- bis C₂₂-Alkylketendimeren, die durch Emulgieren mindestens eines Alkylketendimeren in Gegenwart eines kationischen Emulgators erhältlich sind, einsetzt.

2. Verfahren nach Anspruch 1, **dadurch gekennzeichnet, daß** man wäßrige Dispersionen von Alkylketendimeren einsetzt, die durch Emulgieren von Alkylketendimeren in Gegenwart von kationischer Stärke als Emulgator erhältlich sind.

3. Verfahren nach Anspruch 1 oder 2, **dadurch gekennzeichnet, daß** man als kationischen Emulgator eine kationische Stärke mit einem Amylopektingehalt von mindestens 95 Gew.-% einsetzt.

4. Verfahren nach Anspruch 1, **dadurch gekennzeichnet, daß** man wäßrige Dispersionen von Alkylketendimeren einsetzt, die durch Emulgieren von Alkylketendimeren in Gegenwart von 1 bis 20 Gew.-%, bezogen auf Alkylketendimere, eines Emulgators aus
(a) einem Copolymerisat aus 5 bis 80 Mol-% N-Vinylpyrrolidon und 95 bis 20 Mol-% mindestens eines quaternierten N-Vinylimidazols mit einem K-Wert von mindestens 20 (bestimmt nach H. Fikentscher in 0,5 m wäßriger Kochsalzlösung bei einer Polymerkonzentration von 0,1 Gew.-% und einer Temperatur von 25°C) und/oder
(b) einem Kondensationsprodukt, das durch teilweise Amidierung von Polyethyleniminen mit Monocarbonsäuren und anschließende Kondensation der teilweise amidierten Polyethylenimine mit mindestens einem bifunktionellen Vernetzer zugänglich ist, wobei die Kondensationsprodukte in 20 gew.-%iger wäßriger Lösung bei 20°C eine Viskosität von mindestens 100 mPas haben,
erhältlich sind.

5. Verfahren nach Anspruch 4, **dadurch gekennzeichnet, daß** die wäßrigen Dispersionen von Alkylketendimeren 10 bis 18 Gew.-%, bezogen auf Alkylketendimere, eines Emulgators enthalten.

6. Verfahren nach einem der Ansprüche 1 bis 5, **dadurch gekennzeichnet, daß** die wäßrigen Dispersionen der Alkylketendimeren zusätzlich bis zu 5 Gew.-%, bezogen auf Alkylketendimere, eines Stabilisators enthalten.

7. Verfahren nach Anspruch 6, **dadurch gekennzeichnet, daß** man als Stabilisator Ligninsulfonate, quartäre Ammoniumsalze, Naphthalinsulfonsäure-Formaldehyd-Kondensate, Alkylsulfate, Alkylsulfonate, sulfonierte Polystyrole, Carbonsäuren, Sorbitanester, Polycarbonsäuren mit Molmassen von 300 bis 20 000, Polyvinylsulfonate, Polyvinylalkohole, Polyamidosulfonsäuren, Salze der genannten Säuregruppen enthaltenden Verbindungen oder Mischungen der genannten Verbindungen einsetzt.

8. Verwendung von wäßrigen Dispersionen von C₁₄- bis C₂₂-Alkylketendimeren, die durch Emulgieren mindestens eines Alkylketendimeren in Gegenwart eines kationischen Emulgators erhältlich sind, als Ausrüstungsmittel zur Antiknitterausrüstung von cellulosehaltigen Textilien.

9. Verwendung nach Anspruch 8, **dadurch gekennzeichnet, daß** man die Alkylketendimeren in Mengen von 0,1 bis 10 Gew.-%, bezogen auf das Gewicht der Textilien, einsetzt.

10. Verwendung nach Anspruch 8 oder 9, **dadurch gekennzeichnet, daß** man die Ausrüstungsmittel dem Nachspülbad der Waschmaschine bei der Haushaltswäsche zusetzt.

11. Verwendung von Wäschenachbehandlungsmitteln, die
a) 0,1 bis 40 Gew.-% eines C₁₄-bis C₂₂-Alkylketendimeren als wäßrige Dispersion, die durch Emulgieren des Alkylenketendimeren in Gegenwart eines kationischen Emulgators erhältlich ist,
b) 0,1 bis 50 Gew.-% eines Weichspülers und
c) 0 bis 25 Gew.% mindestens eines nichtionischen Tensids und Wasser zur Ergänzung auf 100 Gew.-%
enthalten, zur Antiknitterausrüstung von cellulosehaltigen Textilien.

12. Verwendung von Wäschenachbehandlungsmitteln, die
(a) 0,1 bis 25 Gew.-% eines C₁₄- bis C₂₂-Alkylketendimeren als wäßrige Dispersion, die durch Emulgieren des Alkylketendimeren in Gegenwart eines kationischen Emulgators erhältlich ist,
(b) 0,1 bis 40 Gew.-% mindestens eines kationischen Tensids aus der Gruppe der quartären Diesterammoniumsalze, der quartären Tetraalkylammoniumsalze, der quartären Diamidoammoniumsalze, der Amidoaminoester und der Imidazoliniumsalze und gegebenenfalls
(c) bis zu 50 Gew.-% mindestens eines nichtionischen Tensids und Wasser zur Ergänzung auf 100 Gew.-%
enthalten, zur Antiknitterausrüstung von cellulosehaltigen Textilien.

## Claims

1. A process for wrinkleproofing cellulosic textiles by treating the textiles with a finish and drying the treated textiles, which comprises using a finish comprising aqueous dispersions of C₁₄- to C₂₂-alkylketene dimers that are obtainable by emulsifying at least one alkylketene dimer in the presence of a cationic emulsifier.

2. The process according to claim 1 wherein the aqueous dispersions of alkylketene dimers used are obtainable by emulsifying alkylketene dimers in the presence of cationic starch as emulsifier.

3. The process according to claim 1 or 2 wherein the cationic emulsifier used is a cationic starch having an amylopectin content of not less than 95% by weight.

4. The process according to claim 1 wherein the aqueous dispersions of alkylketene dimers used are obtainable by emulsifying alkylketene dimers in the presence of from 1 to 20% by weight, based on alkylketene dimers, of an emulsifier comprising
(a) a copolymer formed from 5-80 mol% of N-vinylpyrrolidone and 95-20 mol% of at least one quaternized N-vinylimidazole and having a K value of not less than 20 (determined by the method of H. Fikentscher in 0.5 m aqueous sodium chloride solution at a polymer concentration of 0.1% by weight and 25°C) and/or
(b) a condensation product obtainable by partial amidation of polyethyleneimines with monocarboxylic acids and subsequent condensation of the partially amidated polyethyleneimines with at least one bifunctional crosslinker, the condensation products having a viscosity of not less than 100 mPas in 20% by weight aqueous solution at 20°C.

5. The process according to claim 4 wherein the aqueous dispersions of alkylketene dimers include from 10 to 18% by weight, based on alkylketene dimers, of an emulsifier.

6. The process according to any of claims 1 to 5 wherein the aqueous dispersions of the alkylketene dimers additionally include up to 5% by weight, based on alkylketene dimers, of a stabilizer.

7. The process according to claim 6 wherein the stabilizer used is selected from ligninsulfonates, quaternary ammonium salts, naphthalenesulfonic acid-formaldehyde condensates, alkyl sulfates, alkylsulfonates, sulfonated polystyrenes, carboxylic acids, sorbitan esters, polycarboxylic acids having molar masses of from 300 to 20,000, polyvinylsulfonates, polyvinyl alcohols, polyamidosulfonic acids, salts of the acid compounds mentioned or mixtures thereof.

8. The use of aqueous dispersions of C₁₄- to C₂₂-alkylketene dimers that are obtainable by emulsifying at least one alkylketene dimer in the presence of a cationic emulsifier, as finishes for wrinkleproofing cellulosic textiles.

9. The use according to claim 8 wherefor the alkylketene dimers are used in amounts of from 0.1 to 10% by weight, based on the weight of the textiles.

10. The use according to claim 8 or 9 wherefor the finishes are added to the final rinse bath in the washing machine in a domestic laundering process.

11. The use of laundry aftertreatment compositions comprising
a) from 0.1 to 40% by weight of a C₁₄- to C₂₂-alkylketene dimer as aqueous dispersion which is obtainable by emulsifying the alkylketene dimer in the presence of a cationic emulsifier
b) from 0.1 to 50% by weight of a fabric conditioner and
c) from 0 to 25% by weight of at least one nonionic surfactant and water ad 100% by weight, for wrinkleproofing cellulose textiles

12. The use of laundry aftertreatment compositions comprising
(a) from 0.1 to 25% by weight of a C₁₄- to C₂₂-alkylketene dimer as aqueous dispersion, which is obtainable by emulsifying the alkylketene dimer in the presence of a cationic emulsifier
(b) from 0.1 to 40% by weight of at least one cationic surfactant from the group of the quaternary diesterammonium salts, the quaternary tetraalkylammonium salts, the quaternary diamidoammonium salts, the amidoaminoesters and the imidazolinium salts and optionally
(c) up to 50% by weight of at least one nonionic surfactant and water ad 100% by weight,
for wrinkleproofing cellulose textiles

## Revendications

1. Procédé pour le finissage infroissable de textiles contenant de la cellulose, par traitement des textiles avec un agent de finissage et séchage des textiles traités, **caractérisé en ce que**, comme agent de finissage, on met en oeuvre des dispersions aqueuses de dimères de C₁₄-C₂₂-alkylcétènes que l'on peut obtenir par émulsion d'au moins un dimère d'alkylcétène en présence d'un agent émulsionnant cationique.

2. Procédé suivant la revendication 1, **caractérisé en ce qu'**on met en oeuvre des dispersions aqueuses de dimères d'alkylcétène que l'on peut obtenir par émulsion de dimères d'alkylcétène en présence d'amidon cationique, comme agent émulsionnant.

3. Procédé suivant la revendication 1 ou 2, **caractérisé en ce que**, comme agent émulsionnant cationique, on met en oeuvre un amidon cationique présentant une teneur en amylopectine d'au moins 95 % en poids.

4. Procédé suivant la revendication 1, **caractérisé en ce qu'**on met en oeuvre des dispersions aqueuses de dimères d'alkylcétène qui peuvent être obtenues par émulsion de dimères d'alkylcétène en présence de 1 à 20 % en poids, par rapport aux dimères d'alkylcétène, d'un agent émulsionnant à base
(a) d'un copolymère de 5 à 80 % molaires de N-vinylpyrrolidone et de 95 à 20 % molaires d'au moins un N-vinylimidazole quaternisé présentant une valeur K d'au moins 20 (déterminée selon H. Fikentscher dans une solution aqueuse 0,5 M de chlorure de sodium à une concentration de polymère de 0,1 % en poids et à une température de 25°C) et/ou
(b) d'un produit de condensation qui est accessible par amidation partielle de polyéthylèneimines avec des acides monocarboxyliques et condensation ultérieure des polyéthylèneimines partiellement amidées avec au moins un agent de réticulation bifonctionnel, les produits de condensation ayant une viscosité d'au moins 100 mPas dans une solution aqueuse à 20 % en poids à 20°C.

5. Procédé suivant la revendication 4, **caractérisé en ce que** les dispersions aqueuses de dimères d'alkylcétène contiennent 10 à 18 % en poids, par rapport aux dimères d'alkylcétène, d'un agent émulsionnant.

6. Procédé suivant l'une des revendications 1 à 5, **caractérisé en ce que** les dispersions aqueuses des dimères d'alkylcétène contiennent en supplément jusqu'à 5 % en poids, par rapport aux dimères d'alkylcétène, d'un agent stabilisant.

7. Procédé suivant la revendication 6, **caractérisé en ce que**, comme agent stabilisant, on met en oeuvre des ligninesulfonates, des sels d'ammonium quaternaires, des produits de condensation d'acide naphtalènesulfonique-formaldéhyde, des alkylsulfates, des alkylsulfonates, des polystyrènes sulfonés, des acides carboxyliques, des esters de sorbitane, des acides polycarboxyliques présentant des masses molaires de 300 à 20 000, des polyvinylsulfonates, des alcools polyvinyliques, des acides polyamidosulfoniques, des sels des composés contenant des groupes acides cités ou des mélanges des composés cités.

8. Utilisation de dispersions aqueuses de dimères de C₁₄-C₂₂-alkylcétène, que l'on peut obtenir par émulsion d'au moins un dimère d'alkylcétène en présence d'un agent émulsionnant cationique, comme agent de finissage pour le finissage infroissable de textiles contenant de la cellulose.

9. Utilisation suivant la revendication 8, **caractérisée en ce qu'**on met en oeuvre les dimères d'alkylcétène en des quantités de 0,1 à 10 % en poids, par rapport au poids des textiles.

10. Utilisation suivant la revendication 8 ou 9, **caractérisée en ce qu'**on ajoute l'agent de finissage au bain de rinçage final de la machine à laver pour la lessive domestique.

11. Utilisation de produits de traitement final de linge, qui contiennent
(a) 0,1 à 40 % en poids d'un dimère de C₁₄-C₂₂-alkylcétène sous la forme d'une dispersion aqueuse qui peut être obtenue par émulsion du dimère d'alkylcétène en présence d'un agent émulsionnant cationique,
(b) 0,1 à 50 % en poids d'un agent assouplissant, et
(c) 0 à 25 % en poids d'au moins un agent tensioactif non ionique,
et de l'eau pour compléter à 100 % en poids, pour le finissage infroissable de textiles contenant de la cellulose.

12. Utilisation de produits de traitement final de linge, qui contiennent
(a) 0,1 à 25 % en poids d'un dimère de C14-C22-alkylcétène sous la forme d'une dispersion aqueuse qui peut être obtenue par émulsion du dimère d'alkylcétène en présence d'un agent émulsionnant cationique,
(b) 0,1 à 40 % en poids d'au moins un agent tensioactif cationique du groupe des sels de diesterammonium quaternaires, des sels de tétraalkylammonium quaternaires, des sels de diamido-ammonium quaternaires, des amidoaminoesters et des sels d'imidazolinium, et éventuellement
(c) jusqu'à 50 % en poids d'au moins un agent tensioactif non ionique,
et de l'eau pour compléter à 100 % en poids, pour le finissage infroissable de textiles contenant de la cellulose.
